# FASCICULE DE BREVET EUROPEEN

(11) **EP 0 086 129 B1**
(45) Date de publication et mention de la délivrance du brevet: **12.03.1986**
(21) Numéro de dépôt: 83400145.5
(22) Date de dépôt: 21.01.1983
(51) Int. Cl.: C10L 1/32

(54) **Suspensions aqueuses d'au moins un combustible solide et un procédé pour leur préparation**
Wässrige Suspensionen die zumindest einen festen Brennstoff enthalten und Verfahren zu dessen Herstellung
Aqueous suspensions containing at least one solid combustible, and process for their preparation

(30) Priorité: 29.01.1982 FR 8201421
(43) Date de publication de la demande: 17.08.1983
(73) Titulaire: Etablissement public dit: CHARBONNAGES DE FRANCE, 75008 Paris (FR)
(72) Inventeur: Merry, Jean-Louis, F-60550 Verneuil en Halatte (FR)
(74) Mandataire: Rinuy, Santarelli

## Description

La présente invention concerne des suspensions aqueuses d'au moins un combustible solide et un procédé pour leur préparation. Ces suspensions sont ramarquablement stables et peuvent être utilisées notamment comme combustible ou en vue de leur gazéification.

Les tentatives actuelles pour subsituer les combustibles solides aux combustibles liquides dérivés du pétrole se heurtent aux difficultés de stockage, de manutention et de mise en oeuvre inhérentes aux combustibles solides. On a déjà proposé d'y remédier en utilisant, par exemple, le charbon soit sous forme pulvérisée, soit sous forme dispersée dans un liquide. Le charbon pulvérisé a l'inconvénient d'être dangereux à manipuler et à mettre en oeuvre, à cause de ses caractéristiques d'inflammabilité et d'explosibilité. Les suspensions de charbon dans les combustibles liquides tels que le fuel présentent les mêmes problèmes de stockage que les combustibles d'origine pétrolière et, de plus, ne peuvent généralement pas être pompées et mises en oeuvre sans être préalablement réchauffées. Au contraire, les suspensions de charbon dans l'eau ne sont pas inflammables au stockage et peuvent être pompées et utilisées dans des brûleurs sans être préalablement réchauffées. L'emploi de telles suspensions comme combustible est donc particulièrement avantageux. Toutefois, pour présenter les mêmes avantages que les combustibles liquides classiques, ces suspensions doivent contenir au moins 60% en poids de charbon, être parfaitement stables au stockage et pouvoir être pompées et dispersées par les brûleurs sans difficultés particulières.

On a déjà proposé l'utilisation de suspensions de charbon dans l'eau comme combustible. Les mélanges qui ont été proposés jusqu'à maintenant obtiennent leur stabilité au stockage soit grâce à une répartition granulométrique particulière, soit grâce à la présence de divers additifs agissant notamment comme dispersants. Toutefois, l'obtention d'une répartition granulométrique particulière est une opération relativement coûteuse; par ailleurs les indications données dans les textes de l'art antérieur sur les divers additifs utilisables ne permettent pas d'obtenir des suspensions ayant une stabilité suffisante.

Le demandeur a maintenant trouvé des suspensions aqueuses contenant au moins 60% en poids d'au moins un combustible solide, qui sont stables au stockage et peuvent être pompées et dispersées dans des brûleurs sans difficultés particulières.

Un objet de l'invention concerne des suspensions aqueuses contenant au moins 60% en poids d'au moins un combustible solide, caractérisées en ce qu'elles contiennent:
- de 0,01 à 1 % en poids d'au moins un agent tensio-actif
- de 0,01 à 1 % en poids d'au moins un dispersant choisi parmi les silicates de métal alcalin, les polyphosphates de métal alcalin et les sels alcalins de polyacides organiques, et
- de 0,01 à 0,1 % en poids d'au moins un gélifiant. Le combustible solide est choisi, par exemple, parmi le charbon, le lignite, les brais de houille ou de pétrole, et leurs mélanges.

Les agents tensio-actifs, encore appelés agents de surface ou détergents ou surfactants, sont, comme il est connu, des composés susceptibles de modifier la tension superficielle du milieu en lui conférant des propriétés de mouillabilité. Ce sont des molécules possédant des groupements à caractère hydrophile et hydrophobe marqué. Il peut s'agir d'agents tensio-actifs anioniques (par exemple les alkylarylsulfonates de métal alcalin), cationiques (par exemple des sels d'ammonium quaternaire) ou non ioniques (par exemple des polyéthers oxydes). Les tensio-actifs préférés pour la présente invention sont les alkylarylsulfonates de métal alcalin, par exemple les alkyl- naphtalènesulfonates de sodium.

Les dispersants, encore appelés défloculants, sont des composés capables de créer ou d'amplifier la formation de charges électriques de même signe à la surface des particules de combustible solide. Ils favorisent donc la création de forces de répulsion de nature électrique entre ces particules. Selon l'invention on utilise les silicates de métal alcalin (notamment les métasilicates), les polyphosphates de métal alcalin et les sels alcalins de polyacides organiques (notamment les polyacrylates).

Les agents tensio-actifs anioniques et en particulier les alkylarylsulfonates de métal alcalin ont également des propriétés dispersantes. Elles sont toutefois insuffisantes pour permettre à ces produits d'être utilisés seuls dans les suspensions faisant l'objet de l'invention.

Les gélifiants sont des composés susceptibles de former dans l'eau des solutions ou des suspensions colloïdales à caractère thixotropique. Ils confèrent par conséquent aux suspensions de combustibles solides dans l'eau une forte viscosité au repos sans nuire à leurs propriétés de pompabilité et de dispersi- bilité dans les brûleurs. On utilise avantageusement les éthers de cellulose, par exemple la carboxymé- thylcellulose ou la méthylcellulose.

Avantageusement le combustible solide est présent dans les suspensions aqueuses selon l'invention à l'état broyé de telle façon que 80% en poids des grains aient une dimension inférieure à 80 micro-mètres. En effet on a constaté que si 80% des grains ont.une dimension supérieure à 80 micro-mètres, les suspensions aqueuses présentent des difficultés de combustion, et que si plus de 80% des grains ont une dimension inférieure à 80 micro-mètres les suspensions obtenues sont difficilement pompables.

Un autre objet de l'invention concerne un procédé de préparation des suspensions décrites ci-dessus. Ce procédé consiste à broyer le combustible solide en milieu humide et à ajouter au mélange de combustible solide et d'eau, avant, pendant ou après le broyage:
- de 0,01 à 1 % en poids d'au moins un agent tensio-actif
- de 0,01 à 1 % en poids d'au moins un dispersant choisi parmi les silicates de métal alcalin, les polyphosphates de métal alcalin et les sels alcalins de polyacides organiques, et
- de 0,01 à 0,1% en poids d'au moins un gélifiant, et
- de l'eau en quantité suffisante pour que la suspension obtenue contienne au moins 60% en poids de combustible solide.

Avantageusement l'opération de broyage est telle que 80% en poids des grains de combustible solide aient une dimension inférieure à 80 micro-mètres.

Avantageusement la quantité d'eau ajoutée pendant la mise en oeuvre du procédé est telle que l'on obtienne une suspension aqueuse de combustible solide contenant de 60 à 80% en poids de combustible solide.

Les suspensions aqueuses selon l'invention peuvent également être obtenues par dispersion de combustible solide sec dans l'eau.

Le broyage humide en phase liquide est préféré car il ne présente pas les risques d'explosion inhérents au broyage à sec et ne nécessite pas un séchage préalable du combustible solide. D'autre part, il permet de réduire l'énergie nécessaire au broyage quand il est réalisé, comme il est connu en soi, en présence d'agents facilitant la comminution du combustible solide. De tels additifs s'introduisent dans les fissures du combustible solide au cours du broyage et les empêchent de se refermer, agissant par conséquent comme agents fracturants ou fragilisants. Parmi les additifs ayant cette propriété ont peut citer la tétra- line, la pyridine, l'éthanolamine, l'acrylonitrile, l'or- thocyclohexylphénol, le silicoaluminate de sodium.

Une matière première intéressante pour la préparation des suspensions selon l'invention est constituée par les schlamms de lavoirs à charbon qui constituent un produit déjà divisé et n'ayant guère actuellement d'autre application que la combustion sur place.

Un mode particulier de préparation des suspensions selon l'invention consiste, au préalable, à soumettre les schlamms à un traitement d'épuration, par exemple par flottation, pour amener leur teneur en résidu non combustible à une valeur inférieure à 10% et de préférence de l'ordre de 6 à 8% (exprimée en poids par rapport au charbon sec), puis à les soumettre à un broyage complémentaire en milieu liquide jusqu'à amener leur granulométrie à une valeur telle que 80% en poids des grains aient une dimension inférieure à 80 micro-mètres, et à ajouter, avant ou pendant le broyage, de l'eau et les additifs décrits ci-dessus de manière à réaliser un produit final contenant de préférence de 60 à 80% en poids de charbon.

### Exemple

Des schlamms de lavoirs à charbon obtenus à partir d'un charbon de Freyming (flambant gras) sont soumis à un traitement de flottation en présence de 400 grammes par tonne d'un mélange à 25% demé- thylisobutylcarbinol et 75% de fuel léger. Ledit traitement de flottation est suivi d'une filtration ou d'une centrifugation et d'un tamisage; on obtient ainsi un charbon à 15% d'eau et 6% de cendres (exprimées en poids par rapport au charbon sec).

Ce charbon est soumis à un broyage humide de manière à obtenir un produit dont 80% en poids des grains aient une dimension inférieure à 80 microns. On ajoute au cours du broyage:
- 0,1% en poids de méthylène bis-naphtalènesul- fonate de sodium
- 0,1 % en poids de métasilicate de sodium
- 0,03% en poids de méthylcellulose
- de l'eau en quantité suffisante pour obtenir un mélange à 60% de charbon, en poids.

La suspension obtenue a une viscosité au repos qui lui confère une grande stabilité au stockage. Le rhéo- gramme du produit montre qu'il se cisaille aux environs de 2 _{S}-¹ et que la viscosité, après cisaillement pendant 2 minutes à 100 _{S}-¹, est de 670 mPa.s (centipoises).

Ce produit à été brûlé dans une chaudière expérimentale d'une puissance de 1 mégawatt thermique munie d'un brûleur tel que décrit dans FR-A-2 054 741 avec un excès d'air de 20%. Le rendement thermique de combustion est de 80,3% contre 89,2% pour une combustion de charbon pulvérisé sec brûlant dans les mêmes conditions, soit un écart de 8,9% seulement.

Pour montrer l'intérêt de la combinaison entre l'agent tensio-actif et le dispersant, on a mesuré la viscosité, après cisaillement pendant 2 minutes à 100 _{S}-¹, d'un mélange à 60% en poids de charbon contenant:
- soit 0,1 % en poids de méthylène bis-naphtalène- sulfonate de sodium
- soit 0,2% en poids de métasilicate de sodium
- soit 0,1 % en poids de méthylène bis-naphtalène- sulfonate de sodium, et 0, % en poids de métasilicate de sodium.

Les viscosités mesurées ont été, dans le premier cas de 652 mPa.s (centipoises), dans le second cas de 670 mPa.s (centipoises), dans le troisième de 380 mPa.s (centipoises)..On constate par conséquent un effet de synergie de la combinaison de 2 additifs sur la viscosité des mélanges.

## Revendications

1. Suspensions aqueuses contenant au moins 60% en poids d'au moins un combustible solide caractérisées en ce qu'elles contiennent:
- de 0,01 à 1 % en poids d'au moins un agent tensio-actif
- de 0,01 à 1 % en poids d'au moins un dispersant choisi parmi les silicates de métal alcalin, les polyphosphates de métal alcalin et les sels alcalins de polyacides organiques, et
- de 0,01 à 0, % en poids d'au moins un gélifiant.

2. Suspensions aqueuses selon la revendication 1 caractérisées en outre en ce que la granulométrie du combustible solide est telle que 80% en poids des grains aient une dimension inférieure à 80 micro-mètres.

3. Suspensions aqueuses selon l'une des revendications 1 et 2 caractérisées en ce que l'agent tensio-actif est choisi parmi les agents tensio-actifs anioniques.

4. Suspensions aqueuses selon la revendication 3 caractérisées en ce que l'agent tensio-actif anionique est un alkylarylsulfonate de métal alcalin.

5. Suspensions aqueuses selon l'une des revendications 1 à 4 caractérisées en ce que le silicate de métal alcalin utilisé comme dispersant est métasilicate de sodium.

6. Suspensions aqueuses selon l'une des revendications 1 à 5 caractérisées en ce que le gélifiant est un éther de cellulose.

7. Procédé de préparation des suspensions aqueuses selon l'une des revendications 1 à 6 caractérisé en ce qu'on broie le combustible solide en milieu humide et en ce qu'on ajoute au mélange de combustible solide et d'eau avant, pendant ou après broyage:
- de 0,01 à 1 % en poids d'au moins un agent tensio-actif
- de 0,01 à 1 % en poids d'au moins un dispersant choisi parmi les silicates de métal alcalin, les polyphosphates de métal alcalin et les sels alcalins de polyacides organiques
- de 0,01 à 0,1 % en poids d'au moins un gélifiant, et
- de l'eau en quantité suffisante pour que la suspension obtenue contienne au moins 60% en poids de combustible solide.

8. Procédé selon la revendication 7 caractérisé en ce que l'on broie le combustible solide jusqu'à ce que 80% en poids des grains aient une dimension inférieure à 80 micro-mètres.

9. Procédé selon l'une des revendications 7 et 8 caractérisé en ce que l'eau est ajoutée en quantité telle que la suspension obtenue contienne de 60 à 80% en poids de combustible solide.

10. Procédé selon l'une des revendications 7 à 9 caractérisé en ce qu'on broie le combustible solide en présence d'un additif facilitant la comminution du combustible solide.

11. Procédé selon l'une des revendications 7 à 10 caractérisé en ce que le combustible solide est contenu dans des schlamms de lavoirs à charbon.

12. Procédé selon la revendication 11 caractérisé en ce que les schlamms sont, préalablement au broyage, épurés jusqu'à ce que leur teneur en résidu non combustible soit inférieure à 10%.

13. Procédé selon la revendication 12 caractérisé en ce que l'épuration est effectuée par flottation.

## Patentansprüche

1. Wässrige Suspensionen mit einem Gehalt von wenigstens 60 Gew.-% wenigstens eines festen Brennstoffes, dadurch gekennzeichnet, dass sie enthalten:
von 0,01 bis 1 Gew.-% wenigstens eines grenzflächenaktiven Mittels,
von 0,01 bis 1 Gew.-% wenigstens eines Dispergiermittels, ausgewählt unter Alaklimetallsilikaten, Alkalimetallpolyphosphaten und Alkalisalzen von organischen Polysäuren, und
von 0,01 bis 0,1 Gew.-% wenigstens eines Gelierungsmittels.

2. Wässrige Suspensionen nach Anspruch 1, dadurch gekennzeichnet, dass die Korngrössenverteilung des festen Brennstoffes ausserdem derart ist, dass 80 Gew.-% der Körner eine Abmessung unterhalb von 80 Mikrometer (µm) besitzen.

3. Wässrige Suspensionen nach einem der Ansprüche 1 und 2, dadurch gekennzeichnet, dass das grenzflächenaktive Mittel unter den anionischen, grenzflächenaktiven Mitteln ausgewählt ist.

4. Wässrige Suspensionen nach Anspruch 3, dadurch gekennzeichnet, dass das anionische, grenzflächenaktive Mittel ein Alkalimetallalkylarylsulfonat ist.

5. Wässrige Suspensionen nach einem der Ansprüche 1 bis 4, dadurch gekennzeichnet, dass das als Dispergiermittel verwendete Alkalimetallsilikat Natriummetasilikat ist.

6. Wässrige Suspensionen nach einem der Ansprüche 1 bis 5, dadurch gekennzeichnet, dass das Gelierungsmittel ein Zelluloseether ist.

7. Verfahren zur Herstellung von wässrigen Suspensionen nach einem der Ansprüche 1 bis 6, dadurch gekennzeichnet, dass man den festen Brennstoff in feuchtem Medium mahlt und dass man zu der Mischung von festem Brennstoff und Wasser vor, während oder nach dem Mahlen zusetzt:
von 0,01 bis 1 Gew.-% wenigstens eines grenzflächenaktiven Mittels,
von 0,01 bis 1 Gew.-% wenigstens eines Dispergiermittels, ausgewählt unter Alkalimetallsilikaten, Alkalimetallpolyphosphaten und Alkalisalzen von organischen Polysäuren,
von 0,01 bis 0,1 Gew.-% wenigstens eines Gelierungsmittels, und
Wasser in ausreichender Menge, damit die erhaltene Suspension wenigstens 60 Gew.-% festen Brennstoff enthält.

8. Verfahren nach Anspruch 7, dadurch gekennzeichnet, dass man den festen Brennstoff mahlt, bis 80 Gew.-% der Körner eine Abmessung unterhalb von 80 Mikrometer (_{I}lm) besitzen.

9. Verfahren nach einem der Ansprüche 7 und 8, dadurch gekennzeichnet, dass das Wasser in einer solchen Menge zugesetzt wird, dass die erhaltene Suspension 60 bis 80 Gew.-% an festem Brennstoff enthält.

10. Verfahren nach einem der Ansprüche 7 bis 9, dadurch gekennzeichnet, dass man den festen Brennstoff in Anwesenheit eines die Zerkleinerung des festen Brennstoffes erleichternden Zusatzstoffes mahlt.

11. Verfahren nach einem der Ansprüche 7 bis 10, dadurch gekennzeichnet, dass der feste Brennstoff in den Schlämmen der Kohlewäsche enthalten ist.

12. Verfahren nach Anspruch 11, dadurch gekennzeichnet, dass die Schlämme vor dem Mahlen gereinigt werden, bis ihr Gehalt an nicht brennbaren Rückständen unterhalb von 10% liegt.

13. Verfahren nach Anspruch 12, dadurch gekennzeichnet, dass die Reinigung durch Flotation durchgeführt wird.

## Claims

1. Aqueous suspensions containing at least 60 weight % of at least one solid combustible, characterized in that they contain:
- from 0.01 to 1 weight % of at least one surfactant agent,
- from 0.01 to 1 weight % of at least one dispersant selected among the alkaline metal silicates, the alkaline metal polyphosphates and the alkaline salts of organic polyacids, and
- from 0.01 to 0.1 weight % of at least one gelling agent.

2. Aqueous suspensions according to claim 1, further characterized in that the particle size of the solid combustible is such that 80 weight % of the grains are of a dimension lower than 80 micrometers.

3. Aqueous suspensions according to one of claims 1 and 2, characterized in that the surfactant agent is selected among the anionic surfactants.

4. Aqueous suspensions according to claim 3, characterized in that the anionic surfactant agent is an alkaline metal alkylarylsulfonate.

5. Aqueous suspensions according to one of claims 1 to 4, characterized in that the alkaline metal silicate used as dispersant is sodium metasilicate.

6. Aqueous suspensions according to one of claims 1 to 5, characterized in that the gelling agent is a cellulosic ether.

7. A process for preparation of aqueous suspensions according to one of claims 1 to 6, characterized by grinding the solid combustible in humid medium, and adding to the mixture of solid combustible and water, before, during or after grinding:
- from 0.01 to 1 weight % of at least one surfactant agent,
- from 0.01 to 1 weight % of at least one dispersant selected among the alkaline metal silicates, the alkaline metal polyphosphates and the alkaline salts of organic polyacids,
- from 0.01 to 0.1 weight % of at least one gelling agent, and
- water in sufficient quantity so that the obtained suspension contains at least 60 weight % of solid combustible.

8. A process according to claim 7, characterized by grinding the solid combustible until 80 weight % of the particles will have a dimension lower than 80 micrometers.

9. A process according to one of claims 7 and 8, characterized by adding water in such quantity that the suspension obtained contains from 60 to 80 weight % of solid combustible.

10. A process according to one of claims 7 to 9, characterized by grinding the solid combustible in the presence of an additive to facilitate comminution of the solid combustible.

11. A process according to one of claims 7 to 10, characterized in that the solid combustible is contained in coal washer slurries.

12. A process according to claim 11, characterized in that the slurries, prior to the grinding, are purified until their non combustible residue concentration is lower than 10%.

13. A process according to claim 12, characterized in that the purification is achieved by floata- tion.
